# EUROPÄISCHE PATENTANMELDUNG

(11) **EP 4 253 585 A1**
(43) Veröffentlichungstag der Anmeldung: **04.10.2023**
(21) Anmeldenummer: 22165279.5
(22) Anmeldetag: 29.03.2022
(51) Int. Cl.: C22C 21/08, C22F 1/047

(54) **VERFAHREN ZUR HERSTELLUNG EINES BLECHS ODER BANDS UND DAMIT HERGESTELLTES BLECH ODER BAND**

(71) Anmelder: AMAG rolling GmbH, 5282 Braunau am Inn - Ranshofen (AT)
(72) Erfinder: Gründlinger, Anita, 4714 Meggenhofen (AT); Berneder, Josef, 8700 Leoben (AT); Uggowitzer, Peter J., 8913 Ottenbach (CH)
(74) Vertreter: Jell, Friedrich

(57) **Zusammenfassung**

Es wird ein Verfahren zur Herstellung eines Blechs oder Bands und ein damit hergestelltes Blech oder Band beschrieben. Für einen vergleichsweise hohen Glanzgrad und eine vergleichsweise hohe Beständigkeit wird vorgeschlagen, dass das Blech oder Band aus einer Aluminiumlegierung vom Typ EN AW-5xxx ein kaltgewalztes Gefüge aufweist, das eine in Walzrichtung gelängte Kornstruktur mit Körnern aufweist, deren Kornstreckungsverhältnis *AIₗ = l̅*_{*l*(0°)}/*l̅* _{*l*(90°)} ≥ 10, insbesondere ≥ 15, gemessen nach ASTM E112-13 ist.

## Beschreibung

Die Erfindung betrifft ein Verfahren zur Herstellung eines Blechs oder Bands und ein damit hergestelltes Blech oder Band.

Es ist bekannt, dass zur Herstellung von Glanzteilen aus einem anodisierten bzw. eloxierten Blech oder Band aus einer 5xxx-Aluminiumlegierung optische Streuzentren, beispielsweise Fremdphasen in der Oxidschicht, zu reduzieren sind, damit jene für den Glanzgrad verantwortliche gerichtete Lichtreflexion unbeeinträchtigt stattfinden kann. Dies trifft insbesondere auf solche Streuzentren zu, deren Größe vergleichbar oder größer ist als die Wellenlänge von sichtbarem Licht (400 bis 750 nm).

Deswegen schlägt die EP3011067B1 vor, feine beim Fertigungsprozess entstehende Mg₂Si-Ausscheidungen durch eine beim Kaltwalzen angewandte Zwischenglühung mit anschließender Abkühlung zu reduzieren. Dieses Zwischenglühen findet zwischen der Solvustemperatur der Ausscheidungen und Anschmelztemperatur der Aluminiumlegierung statt.

Nachteilig nimmt dieses Verfahren jedoch keinen Einfluss auf Streuzentren aus Fe-haltigen Ausscheidungen, die durch ihre Größe und inhomogene Verteilung im Gefüge den Glanzgrad des Blechs oder Bands reduzieren. Außerdem ist ein derart wärmebehandeltes Blech oder Band vergleichsweise anfällig auf Korrosion, was sich nachteilig auf die Beständigkeit des Glanzgrads auswirkt.

Die Erfindung hat sich daher die Aufgabe gestellt, das Verfahren der eingangs geschilderten Art derart zu verändern, dass bei einem Blech oder Band aus einer 5xxx-Aluminiumlegierung sowohl der Glanzgrad als auch dessen Beständigkeit weiter verbessert werden.

Die Erfindung löst die gestellte Aufgabe hinsichtlich des Verfahrens durch die Merkmale des Anspruchs 1.

Indem das Zwischenglühen entsprechend Anspruch 1 (mit einer ersten Haltetemperatur ≥ Solvustemperatur von Mg-haltigen Ausscheidungen, insbesondere des Typs Mg₂Si, der Aluminiumlegierung, und mit der ersten Haltetemperatur < der Anschmelztemperatur der Aluminiumlegierung) sowie mit anschließendem Abschrecken des zwischengeglühten Bands oder Blechs zwischen dem Warmwalzen und dem Kaltwalzen erfolgt, kann im Gegensatz zum Stand der Technik bereits vor dem Kaltwalzen auf Mg-haltige Ausscheidungen eingewirkt werden. Vorzugsweise erfolgt das Abschrecken auf eine Temperatur unterhalb der Ausscheidungstemperatur von Mg-haltigen Ausscheidungen. Beispielsweise erfolgt das Abschrecken mit einer durchschnittlichen Abkühlrate von mindestens 10 °C/s, beispielsweise von mindestens 50 °C/s.

Erfolgt das nachfolgende Kaltwalzen mit einem Kaltwalzgrad ≥ 70 % von der Warmbandenddicke auf die Enddicke des Blechs oder Bands (das auch als Metallband oder Blechband bezeichnet wird), führt dies zu einer verbesserten Fragmentierung jener durch das Zwischenglühen nicht auflösbaren Ausscheidungen, insbesondere von Fe-haltigen Ausscheidungen. Solche Ausscheidungen liegen daher im Vergleich zum Stand der Technik homogener und weniger gruppiert in der Aluminiummatrix vor, sodass auch deren negativer Einfluss auf den Glanzgrad deutlich reduziert werden kann.

Zusätzlich werden die Körner der Aluminiummatrix erheblich gestreckt, was zu einer höheren Korrosionsbeständigkeit aufgrund verlängerter Weglänge für interkristalline Korrosion führt - dies kann sich wiederum positiv auf die Beständigkeit des Glanzgrads auswirken.

Erfindungsgemäß ergibt sich durch das Zwischenglühen in Kombination mit dem vergleichsweise hohen Kaltwalzgrad ein verbesserter und beständigerer Glanzgrad bzw. eine verbesserte Korrosionsbeständigkeit am Blech oder Band.

Vorstehendes kann weiter verbessert werden, wenn das Kaltwalzen mit einem Kaltwalzgrad ≥ 75 % von der Warmbandenddicke auf die Enddicke durchgeführt wird.

Das wird erfindungsgemäß in mehreren Stichen vorgesehen und kann gegebenenfalls einen Beizschritt als Zwischenschritt zwischen diesen Stichen umfassen.

Zudem umfasst das erfindungsgemäße Verfahren ein Finalglühen des kaltgewalzten Blechs oder Bands mit einer zweiten Haltetemperatur < Rekristallisationstemperatur der Aluminiumlegierung.

Vorzugsweise liegt die erste Haltetemperatur im Bereich von ≥ 400 °C bis ≤ 600 °C, damit im Wesentlichen alle Mg-haltigen Ausscheidungen in der Aluminiumlegierung aufgelöst werden. Dies ist insbesondere erreichbar, wenn die erste Haltetemperatur der Zwischenglühung im Bereich von 450 °C bis 560 °C liegt.

Als vorteilhaft für vorstehendes Auflösen Mg-haltiger Ausscheidungen kann sich herausstellen, wenn das Zwischenglühen eine erste Haltezeit im Bereich von > 2 s (Sekunden) bis 6 min (Minuten) aufweist. Zudem kann durch diesen Bereich der ersten Haltezeit unter anderem die Bildung von Grobkorn durch exzessives Kornwachstum und damit Orangenhaut beim Umformen bzw. Biegen des Blechs oder Bands vermieden werden.

Die zweite Haltetemperatur, also die Haltetemperatur der Finalglühung, liegt im Bereich unter der Rekristallisationstemperatur des Aluminiums. Die durch das Kaltwalzen eingebrachte Defektdichte bzw. Versetzungsdichte in der Aluminiummatrix wird vorwiegend durch Erholungsvorgänge unter Vermeidung von Kornneubildung reduziert. Dies ermöglicht die Einstellung der geforderten mechanischen Kennwerte, während die beim Kaltwalzen entstandene gestreckte Kornstruktur erhalten bleibt und die Korrosionsbeständigkeit erhöht wird. Dies ist insbesondere dann der Fall, wenn die zweite Haltetemperatur im Bereich von 200 bis 280 °C, vorzugsweise im Bereich von 200 °C bis 250 °C, liegt.

Das Ausmaß der Reduktion der durch das Kaltwalzen eingebrachten Defektdichte hängt von der Höhe der durch die Finalglühung einbrachten thermischen Last ab, beispielsweise neben der zweiten Haltetemperatur auch von der zweiten Haltezeit, also der Haltezeit des Finalglühens. Für eine Vergleichsmäßigung der mechanischen Kennwerte über die gesamte Bandlänge ist die zweite Haltezeit ≥ 6h und/oder ≤ 30 h zu wählen. Vorzugsweise liegt die zweite Haltezeit im Bereich von 8 bis 24 h (Stunden).

Erfolgt das Finalglühen des Blechs oder Bands unter Inertgas, kann dies eine Reaktion von Magnesium mit Sauerstoff aus der Umgebung unterbinden und damit ein Eintrüben der Oberfläche verhindert werden. Der Glanzgrad des Blechs oder Bands ist damit weiter erhöhbar und/oder reproduzierbarer herstellbar.

Vorzugsweise wird das Warmwalzen mit einem Warmwalzgrad von 95 % oder höher von der Ausgangsdicke auf die Warmbandenddicke durchgeführt. Damit kann nachfolgend eine ausreichend hohe Kaltverfestigung zur Verfügung stehen, um ein gestrecktes Korn zu gewährleisten und Fe-haltige Phasen zu fragmentieren. Auf diese Weise kann sind der Glanzgrad als auch die Korrosionsbeständigkeit und damit die Beständigkeit des Glanzgrads weiter verbessern.

Eine ausreichend hohe Warmbanddicke für die Möglichkeit eines vergleichsweise hohen Umformgrads beim Kaltwalzen ist erreichbar, wenn das Blech oder Band bis auf eine Warmbandenddicke im Bereich von 5 bis 12 mm, beispielsweise von 6 bis 12 mm, oder insbesondere von 6 bis 10 mm, warmgewalzt wird.

Vorzugsweise wird das Blech oder Band beim Kaltwalzen in Walzstichen mit abnehmender Walzenrauigkeit der Walzen bei jedem Walzstich gewalzt. Damit kann beispielsweise die Oberflächenrauheit des Bands bzw. Blechs weiter reduziert werden, was sich gemäß Stand der Technik ebenfalls positiv auf den Glanz der unbehandelten Aluminiumoberfläche auswirkt.

Vorzugsweise wird das Blech oder Band bis auf eine Enddicke im Bereich von 0,5 bis 1,5 mm (Millimeter), insbesondere auf 0,8 bis 1,3 mm, kaltgewalzt. Dieser Dickenbereich eignet sich vor allem für Anwendungen in Komponenten im dekorativen Bereich, deren geometrische Gestaltung hohe Umformgrade und kleine Biegeradien fordert.

Das Warmwalzen kann weiter erleichtert werden, wenn vor dem Warmwalzen der Walzbarren auf einer Anwärmtemperatur ≥ 400 °C, insbesondere im Bereich von 400 °C bis 470 °C, für mindestens eine Stunde gehalten wird. Dies ist der Mindesttemperaturbereich, welcher Rekristallisationsprozesse ermöglicht und somit zur Verringerung der Barrendicke bei der Warmwalzung benötigt wird, während eine Vergröberung von Phasen im Temperaturbereich nahe der Anschmelztemperatur der Aluminiumlegierung unterbunden wird.

Es ist zudem die Aufgabe der Erfindung, den Glanzgrad und dessen Beständigkeit eines Blechs oder Bands aus einer 5xxx-Aluminiumlegierung der eingangs geschilderten Art weiter zu verbessern.

Die Erfindung löst die gestellte Aufgabe durch die Merkmale des Anspruchs 12.

Vorzugsweise weist das Blech oder Band aus einer Aluminiumlegierung vom Typ EN AW-5xxx mit einem kaltgewalzten Gefüge, das eine in Walzrichtung gelängte Kornstruktur mit Körnern auf, deren *AIₗ* = *l̅*_{*l*(0°)}/*l̅* _{*l*(90°)} ≥ 10, gemessen nach ASTM E112-13 ist. Vorzugsweise ist *AIₗ* = *l̅*_{*l*(0°)/}*l̅* _{*l*(90°)} ≥ 15.

Dies vergrößert unter anderem die Weglänge für interkristalline Korrosion deutlich. Es kann daher von einer erhöhten Korrosionsbeständigkeit sowie die Beständigkeit des Glanzgrads ausgegangen werden.

Hierbei kann es weiter von Vorteil sein, wenn *l̅*_{*l*(90°)}< 20 µm, insbesondere < 17 µm, ist.

Bevorzugt ist das Gefüge im Zustand H2X nicht rekristallisiert und weist damit keine rekristallisierten Anteile auf.

Vorzugsweise weist hierzu die Oberfläche des Bands oder Blechs einen Glanzgrad von ≥ 50 GU auf, gemessen nach ÖNORM EN ISO 7668 in einem Winkel von 20° und quer zur Walzrichtung. Vorzugsweise ist dieser Wert ≥ 55 GU. Beispielsweise kann zu dieser Messung ein Messgerät mit der Bezeichnung "micro-TRI-gloss S" der Firma BYK-Gardner GmbH verwendet werden.

Vorzugsweise weist das Blech oder Band eine geglänzte oder eine geglänzte und anodisierte Oberflächenschicht auf, wobei die Oberfläche des Bands oder Blechs einen Glanzgrad von ≥ 60 GU aufweist, gemessen nach ÖNORM EN ISO 7668 in einem Winkel von 20° und quer zur Walzrichtung.

Vorzugsweise weist die Aluminiumlegierung des Bands oder Blechs

| | |
|---|---|
| von 0,50 bis 1,1 Gew.-% | Magnesium (Mg), |
| von 0,01 bis 0,30 Gew.-% | Silizium (Si), |
| von 0,01 bis 0,7 Gew.-% | Eisen (Fe) |

und als Rest Aluminium sowie herstellungsbedingt unvermeidbare Verunreinigungen mit jeweils maximal 0,05 Gew.-% und gesamt höchstens 0,15 Gew.-% auf. Optional kann die Aluminiumlegierung zudem noch einzeln oder in Kombination Elemente aus der Gruppe aufweisen:

| | |
|---|---|
| bis 0,20 Gew.-% | Mangan (Mn) |
| bis 0,20 Gew.-% | Kupfer (Cu) |
| bis 0,10 Gew.-% | Chrom (Cr) |
| bis 0,25 Gew.-% | Zink (Zn) |
| bis 0,01 Gew.-% | Titan (Ti) |
| bis 0,03 Gew.-% | Gallium (Ga) |
| bis 0,05 Gew.-% | Vanadium (V) |

Zum Nachweis der erzielten Effekte wurden mehrere Bänder (Metallbänder oder auch Blechbänder genannt) A, B, C, D mit einer Enddicke 1,2 mm erzeugt. Die Bänder A, B, C, D sind vom Typ EN AW-5xxx mit der folgenden chemischen Zusammensetzung in Gew.-%: Mg: 0,8 %, Si: 0,03 %, Fe: 0,03 % und als Rest Aluminium sowie herstellungsbedingt unvermeidbare Verunreinigungen mit jeweils maximal 0,05 Gew.-% und gesamt höchstens 0,15 Gew.-%.

Das erfindungsgemäße Band A wurde folgenden Verfahrensschritten in genannter Reihenfolge unterworfen:
a. Anwärmen des Walzbarrens aus der Aluminiumlegierung auf eine Temperatur von 420 °C für 9 Stunden;
b. Warmwalzen des Walzbarrens in mehreren Warmwalzstichen zu einem warmgewalzten Band mit einem Warmwalzgrad von 98 % auf eine Warmbandenddicke von 8 mm;
c. Zwischenglühen des warmgewalzten Bands in einem Banddurchzugsofen mit einer ersten Haltetemperatur von 480°C (≥ Solvustemperatur von Mg-haltigen Ausscheidungen) mit einer Haltezeit von 3 min.
d. Abschrecken des zwischengeglühten Bands mit Wasser auf eine Temperatur < 100 °C mit einer Abkühlrate von 50 °C/s.
e. Kaltwalzen des abgeschreckten Bands in mehreren Stichen mit einem Beizschritt als Zwischenschritt und mit abnehmender Walzenrauheit und mit einem Kaltwalzgrad von 85 % auf eine Enddicke von 1,2 mm.
f. Finalglühen des kaltgewalzten Bands mit einer zweiten Haltetemperatur von 240°C (also < Rekristallisationstemperatur der Aluminiumlegierung) in einem Bundofen mit einer zweiten Haltezeit von 12 h.
g. Abkühlen des endgeglühten Bands bei ruhender Luft auf Raumtemperatur.

Das erfindungsgemäße Band B wurde folgenden Verfahrensschritten in genannter Reihenfolge unterworfen:
a. Anwärmen des Walzbarrens aus der Aluminiumlegierung auf eine Temperatur von 420 °C für 9 Stunden.
b. Warmwalzen des Walzbarrens in mehreren Warmwalzstichen zu einem warmgewalzten Band mit einem Warmwalzgrad von 98 % auf eine Warmbandenddicke von 8 mm.
c. Zwischenglühen des warmgewalzten Bands in einem Banddurchzugsofen mit einer ersten Haltetemperatur von 480°C (≥ Solvustemperatur von Mg-haltigen Ausscheidungen) mit einer Haltezeit von 3 min.
d. Abschrecken des zwischengeglühten Bands mit Wasser auf eine Temperatur <100 °C mit einer Abkühlrate von 50 °C/s.
e. Kaltwalzen des abgeschreckten Bands in mehreren Stichen mit einem Beizschritt als Zwischenschritt und mit abnehmender Walzenrauheit, wobei beim letzten Kaltwalzstich eine rauere Walze, zum Unterschied zum erfindungsgemäßen Band A verwendet worden ist, und mit einem Kaltwalzgrad von 85 % auf eine Enddicke von 1,2 mm.
f. Finalglühen des kaltgewalzten Bands mit einer zweiten Haltetemperatur von 240°C in einem Bundofen mit einer zweiten Haltezeit von 12 h.
g. Abkühlen des endgeglühten Bands bei ruhender Luft auf Raumtemperatur.

Das nicht erfindungsgemäße Band C wurde nachfolgenden Verfahrensschritten gefertigt:
a. Anwärmen des Walzbarrens aus der Aluminiumlegierung auf einer Anwärmtemperatur von 420 °C für 9 Stunden.
b. Warmwalzen des Walzbarrens in mehreren Warmwalzstichen zu einem warmgewalzten Band mit einem Warmwalzgrad von 98 % auf eine Warmbandenddicke von 9 mm.
c. Kaltwalzen des abgeschreckten Bands in mehreren Stichen mit einem Beizschritt als Zwischenschritt, mit abnehmender Walzenrauheit und mit einem Kaltwalzgrad von 87 % auf eine Enddicke von 1,2 mm
d. Finalglühen des kaltgewalzten Bands mit einer zweiten Haltetemperatur von 245°C in einem Bundofen mit einer zweiten Haltezeit von 12 h.
e. Abkühlen des endgeglühten Bands bei ruhender Luft auf Raumtemperatur.

Das nicht erfindungsgemäße Band D wurde nachfolgenden Verfahrensschritten gefertigt:
a. Anwärmen des Walzbarrens aus der Aluminiumlegierung auf einer Temperatur von 420 °C für 9 Stunden.
b. Warmwalzen des Walzbarrens in mehreren Warmwalzstichen zu einem warmgewalzten Band mit einem Warmwalzgrad von 98 % auf eine Warmbandenddicke von 9 mm.
c. Kaltwalzen des abgeschreckten Bands in mehreren Kaltwalzstichen mit einem Beizschritt als Zwischenschritt und mit einem Kaltwalzgrad von 82 % auf eine Materialdicke von 1,6 mm.
d. Zwischenglühen des kaltgewalzten Bandes in einem Banddurchzugsofen mit einer ersten Haltetemperatur von 450°C mit einer Haltezeit von 2 min und unmittelbaren Abschrecken auf eine Temperatur < 100°C mit einer Abkühlrate von 50 °C/s.
e. Kaltwalzen des abgeschreckten Bands in mehreren Kaltwalzstichen mit einem Kaltwalzgrad von 25 % auf eine Materialdicke von 1,2 mm.
f. Finalglühen des kaltgewalzten Bandes in einem Bundofen bei einer zweiten Haltetemperatur von 240°C und einer Haltezeit von 12 h.
g. Abkühlen des endgeglühten Bands bei ruhender Luft auf Raumtemperatur.

Um die Glanzgrade gemäß der unterschiedlichen Fertigungsvarianten A, B, C und D zu vergleichen, wurden Proben in einem saurem Glänzbad (bestehend aus destilliertem Wasser, Schwefelsäure und Phosphorsäure) behandelt. Nach anschließendem Aufbringen einer künstlichen Anodisierschicht wurden die Glanzgrade miteinander verglichen.

Die ermittelte Kornstreckung und die entsprechenden Glanzgrade (gemessen nach ÖNORM EN ISO 7668 in einem Winkel von 20° und quer zur Walzrichtung) der erfindungsgerecht behandelten Bänder A und B, sowie der nicht erfindungsgemäßen behandelten Bänder C und D sind in der folgenden Tabelle 1 angeführt.

**Tabelle 1: Kennwerte der Bänder A bis D**

| Band | Korndicke *l̅*_{*l*(90°)}[µm] | Kornstreckungsverhältnis AI | Glanzgrad GU Oberfläche unbehandelt (Rohoberfläche) | Glanzgrad GU Oberfläche behandelt (geglänzt + anodisiert) |
|---|---|---|---|---|
| A | 15 | 20 | 62 | 67 |
| B | 16 | 16 | 57 | 64 |
| C | 32 | 2 | 53 | 62 |
| D | 48 | 2 | 44 | 57 |

Wie die Tabelle 1 verdeutlicht, weisen die erfindungsgerecht an das Warmwalzen anschließenden und im Banddurchzugsofen zwischengeglühten Bänder A und B einen bis zu 10 GU höheren Glanzgrad auf als die Bänder C und D. Dies ist sowohl beim unbehandelten Band als auch beim oberflächenbehandelten, nämlich geglänzten (chemisch oder elektrolytisch) und dann anodisierten, Band der Fall.

Die positive Wirkung des Zwischenglühens des warmgewalzten Bands oder Blechs wird verdeutlicht durch Gegenüberstellung der Fertigungsvarianten A und B mit C.

Im Falle der Fertigungsfolge A und B kann durch das erfindungsgemäße Implementieren der Zwischenglühung vor dem Kaltwalzen Einfluss auf die löslichen Mg-haltigen Phasen genommen werden. Durch das In-Lösung-bringen der Mg-haltigen Phasen während des Zwischenglühens des Warmbands und einhergehender raschen Abkühlung des Materials, wird die Anzahl der Streuzentren nachhaltig minimiert. Dies führt zu einer Erhöhung des Glanzgrades im Vergleich zu Fertigungsvariante C, welche ohne Zwischenglühung durchgeführt wurde.

Zusätzlich wird die Einflussnahme eines hohen Kaltwalzgrads ≥ 70 %, in den Ausführungsbeispielen 85 %, anhand des direkten Vergleichs der Probe A, B und C mit Probe D verdeutlicht. Die Fertigungsfolgen nach A, B und C resultieren in stark längsgestrecktes Korn. Dies ist in der Tabelle 1 zu erkennen.

Hierbei ist für die Bänder A und B im Gefüge die Korndicke l̅_{(90°)} (nach ASTM E112-13) deutlich geringer als dies bei den Bändern D und C. Zudem zeigt sich dieser Unterschied weiter im Kornstreckungsverhältnis *AIₗ* = *l̅*_{*l*(0°)}/l̅_{l(90°)} (gemessen nach ASTM E112-13), das über 15 liegend einen deutlichen Abstand zum Kornstreckungsverhältnis *AIₗ* der Bänder C und D hat.

Durch Aufwenden solch eines Kaltwalzgrades von mindestens 70% wird neben der Korrosionsbeständigkeit ebenso Einfluss auf die auch nach der Zwischenglühung im Werkstoff vorliegenden vorwiegend Fe-haltigen Phasen genommen. Durch Fragmentierung dieser Phasen wird die Anzahl der Streuzentren im Größenbereich, vergleichbar mit der Wellenlänge von sichtbarem Licht, reduziert. Dies hat eine Erhöhung des Glanzgrades zur Folge, wie bei Band A und B im Vergleich mit den nicht erfindungsgemäßen Bändern C und D nach Tabelle 1 zu erkennen ist und bereits vorstehend erläutert wurde.

Im Allgemeinen wird festgehalten, dass "insbesondere" als "more particularly" ins Englische übersetzt werden kann. Ein Merkmal, dem "insbesondere" vorangestellt ist, ist als fakultatives Merkmal zu betrachten, das weggelassen werden kann, und stellt damit keine Einschränkung, beispielsweise der Ansprüche, dar. Das Gleiche gilt für "vorzugsweise", ins Englische übersetzt als "preferably".

## Patentansprüche

1. Verfahren zur Herstellung eines Blechs oder Bands, wobei das Verfahren folgende Schritte in der angegebenen Reihenfolge umfasst:
Warmwalzen eines Walzbarrens aus einer Aluminiumlegierung vom Typ EN AW-5xxx und einer Ausgangsdicke zu einem warmgewalzten Band oder Blech auf eine Warmbandenddicke,
Zwischenglühen des warmgewalzten Bands oder Blechs mit einer ersten Haltetemperatur, die ≥ Solvustemperatur von Mg-haltigen Ausscheidungen, insbesondere des Typs Mg₂Si, der Aluminiumlegierung und < der Anschmelztemperatur der Aluminiumlegierung ist, und anschließendes Abschrecken des zwischengeglühten Bands oder Blechs,
Kaltwalzen des abgeschreckten Bands oder Blechs auf eine Enddicke in mehreren Stichen mit gegebenenfalls einem Beizschritt als Zwischenschritt zwischen diesen Stichen, wobei das Kaltwalzen mit einem Kaltwalzgrad ≥ 70 %, insbesondere ≥ 75 %, von der Warmbandenddicke auf die Enddicke durchgeführt wird,
und Finalglühen des kaltgewalzten Blechs oder Bands mit einer zweiten Haltetemperatur < Rekristallisationstemperatur der Aluminiumlegierung.

2. Verfahren nach Anspruch 1, **dadurch gekennzeichnet, dass** die erste Haltetemperatur im Bereich von ≥ 400 °C bis ≤ 600 °C, insbesondere von 450 °C bis 560 °C, liegt.

3. Verfahren nach Anspruch 1 oder 2, **dadurch gekennzeichnet, dass** das Zwischenglühen eine erste Haltezeit im Bereich von > 2 Sekunden (s) bis 6 Minuten (min) aufweist.

4. Verfahren nach einem der Ansprüche 1 bis 3, **dadurch gekennzeichnet, dass** die zweite Haltetemperatur im Bereich von 200 °C bis 280 °C, vorzugsweise von 200°C bis 250°C, liegt.

5. Verfahren nach einem der Ansprüche 1 bis 4, **dadurch gekennzeichnet, dass** das Finalglühen eine zweite Haltezeit von ≥ 6 Stunden (h) und/oder ≤ 30 h, insbesondere im Bereich von 8 bis 24h, aufweist.

6. Verfahren nach einem der Ansprüche 1 bis 5, **dadurch gekennzeichnet, dass** das Finalglühen des Blechs oder Bands unter Inertgas erfolgt.

7. Verfahren nach einem der Ansprüche 1 bis 6, **dadurch gekennzeichnet, dass** das Warmwalzen mit einem Warmwalzgrad ≥ 95% oder höher von der Ausgangsdicke auf die Warmbandenddicke durchgeführt wird.

8. Verfahren nach einem der Ansprüche 1 bis 7, **dadurch gekennzeichnet, dass** das Blech oder Band bis auf eine Warmbandenddicke im Bereich von 5 bis 12 mm, insbesondere von 6 bis 10 mm, warmgewalzt wird.

9. Verfahren nach einem der Ansprüche 1 bis 8, **dadurch gekennzeichnet, dass** das Blech oder Band beim Kaltwalzen in Walzstichen mit abnehmender Walzenrauigkeit der Walzen bei jedem Walzstich gewalzt wird.

10. Verfahren nach einem der Ansprüche 1 bis 9, **dadurch gekennzeichnet, dass** das Blech oder Band bis auf eine Enddicke im Bereich von 0,5 bis 1,5 mm, insbesondere auf 0,8 bis 1,3 mm, kaltgewalzt wird.

11. Verfahren nach einem der Ansprüche 1 bis 10, **dadurch gekennzeichnet, dass** vor dem Warmwalzen der Walzbarren auf einer Anwärmtemperatur ≥ 400 °C, insbesondere im Bereich von 400 °C bis 470 °C, für mindestens eine Stunde gehalten wird.

12. Blech oder Band aus einer Aluminiumlegierung vom Typ EN AW-5xxx mit einem kaltgewalzten Gefüge, das eine in Walzrichtung gelängte Kornstruktur mit Körnern aufweist, deren Kornstreckungsverhältnis *AIₗ* = *l̅*_{*l*(0°)}/*l̅*_{*l*(90°)} ≥ 10, insbesondere ≥ 15, gemessen nach ASTM E112-13 ist.

13. Blech oder Band nach Anspruch 12, **dadurch gekennzeichnet, dass** *l̅*_{*l*(90°)} < 20 µm, insbesondere < 17 µm, ist.

14. Blech oder Band nach Anspruch 12 oder 13, **dadurch gekennzeichnet, dass** das Gefüge im Zustand H2X nicht rekristallisiert ist.

15. Blech oder Band nach Anspruch 12, 13 oder 14, **dadurch gekennzeichnet, dass** die Oberfläche des Bands oder Blechs einen Glanzgrad von ≥ 50 GU, insbesondere ≥ 55 GU aufweist, gemessen nach ÖNORM EN ISO 7668 in einem Winkel von 20° und quer zur Walzrichtung.

16. Blech oder Band nach Anspruch 12, 13 oder 14, **dadurch gekennzeichnet, dass** das Blech oder Band eine geglänzte oder eine geglänzte und anodisierte Oberflächenschicht aufweist, wobei die Oberfläche des Bands oder Blechs einen Glanzgrad von ≥ 60 GU aufweist, gemessen nach ÖNORM EN ISO 7668 in einem Winkel von 20° und quer zur Walzrichtung.

17. Blech oder Band nach einem der Ansprüche 12 bis 16, **dadurch gekennzeichnet, dass** die Aluminiumlegierung
| | |
|---|---|
| von 0,50 bis 1,1 | Gew.-% Magnesium (Mg), |
| von 0,01 bis 0,30 | Gew.-% Silizium (Si), |
| von 0,01 bis 0,7 | Gew.-% Eisen (Fe), |
optional einzeln oder in Kombination aus der Gruppe:
| | |
|---|---|
| bis 0,20 | Gew.-% Mangan (Mn) |
| bis 0,20 | Gew.-% Kupfer (Cu) |
| bis 0,10 | Gew.-% Chrom (Cr) |
| bis 0,25 | Gew.-% Zink (Zn) |
| bis 0,01 | Gew.-% Titan (Ti) |
| bis 0,03 | Gew.-% Gallium (Ga) |
| bis 0,05 | Gew.-% Vanadium (V) |
und als Rest Aluminium sowie herstellungsbedingt unvermeidbare Verunreinigungen mit jeweils maximal 0,05 Gew.-% und gesamt höchstens 0,15 Gew.-% aufweist.
